# EUROPÄISCHE PATENTANMELDUNG

(11) **EP 0 715 320 A1**
(43) Veröffentlichungstag der Anmeldung: **05.06.1996**
(21) Anmeldenummer: 95117334.3
(22) Anmeldetag: 03.11.1995
(51) Int. Cl.: H01F 1/147

(54) **Weichmagnetische Legierung aus Eisenbasis mit Kobalt für magnetische Schalt- oder Erregerkreise**

(30) Priorität: 29.11.1994 DE 4442420
(71) Anmelder: VACUUMSCHMELZE GMBH, D-63450 Hanau (DE)
(72) Erfinder: Emmerich, Kurt, Dr., D-63755 Alzenau (DE); Weber, Hartwin, Dr., D-63450 Hanau (DE); Wegerle, Hermann, Dr., D-63454 Hanau (DE)
(74) Vertreter: Fuchs, Franz-Josef, Dr.-Ing.

(57) **Zusammenfassung**

Für magnetische Schalt- und Erregerkreise erhält man schnelle Schaltzeiten und hohe Grenzfrequenzen bei Verwendung von Legierungen mit 6 - 30 Gew.-% Kobalt, 3 bis 8 Gew.-% eines oder mehrerer der Elemente Chrom, Molybdän, Vanadium, Wolfram und als Rest Eisen, einschließlich herstellungsbedingter Verunreinigungen.

## Beschreibung

Die Erfindung betrifft die Verwendung einer weichmagnetischen Legierung auf Eisenbasis mit Kobalt zum Einsatz in magnetischen Schalt- oder Erregerkreisen, deren Koerzitivfeldstärke <= 3,2 A/cm und deren Sättigungsflußdichte > 1,9 Tesla beträgt. Derartige Legierungen sind beispielsweise aus der Norm IEC Standard der "Internationalen Elektrotechnischen Kommission" 1979, Publ. 404-1, S. 47, bekannt. Diese Legierungen besitzen einen Kobaltanteil von 23 bis 27 Gew.-% sowie einen kleinen Zusatz von Vanadium oder Chrom, um die Duktilität zu verbessern. Derartige Legierungen werden vorwiegend für Anwendungen eingesetzt, die hohe Sättigungsflußdichten erfordern oder bei denen hohe Temperaturen auftreten.

Im Zuge der Automatisierung ist man bestrebt, in magnetischen Schaltkreisen immer schnellere Schaltzeiten zu erreichen sowie magnetische Erregerkreise für immer höhere Frequenzen einzusetzen. Diese Aufgaben erfordern, Wirbelströme zu minimieren, so daß sich z. B. eine schnelle Magnetisierung oder Entmagnetisierung eines magnetischen Kreises erreichen läßt.

Dies ist am Beispiel eines magnetisch schaltenden Ventils in der Druckschrift der Society of Automotive Engineers Nr. 85042, 1985, S. 5, rechte Spalte oben, beschrieben. Um hier eine Verminderung der Wirbelströme und eine schnelle Schaltzeit zu erreichen, verwendet man Kerne, die aus einzelnen Blechen zusammengesetzt sind.

Aus dem Buch "Weichmagnetische Werkstoffe" von R. Boll, 1990, S. 107, geht hervor, daß die Grenzfrequenz, bis zu der der Einfluß der Wirbeströme noch nicht überwiegt, u. a. proportional zum spezifischen elektrischen Widerstand des Materials und umgekehrt proportional zur Dicke der verwendeten Bleche im Schaltkreis ist.

Aufgabe der vorliegenden Erfindung ist es nun, weichmagnetische Legierungen anzugehen, die wie die bekannten Legierungen auf Eisenbasis mit Kobalt eine hohe Sättigungsflußdichte bei geringer Koerzitivfeldsträrke aufweisen, jedoch sich zusätzlich durch einen erhöhten spezifischen elektrischen Widerstand des Materials auszeichnen. Diese Aufgabe wird erfindungsgemäß dadurch gelöst, daß die verwendete Legierung 6 - 30 Gew.-% Kobalt, 3 - 8 Gew.-% eines oder mehrerer der Elemente Chrom, Molybdän, Vanadium, Wolfram und als Rest Eisen einschließlich herstellungsbedingter Verunreinigungen enthält.

Besonders vorteilhafte Legierungsbereiche sind in den Unteransprüchen beschrieben.

Mit den erfindungsgemäßen Legierungen lassen sich wesentlich schnellere Schaltzeiten bei magnetischen Schaltkreisen erreichen sowohl beim Auf- als auch beim Entmagnetisieren; und beim Einsatz von Erregerkreisen von induktiven Bauelementen gestattet es die Verwendung der beanspruchten Legierungen, diese mit wesentlich höheren Frequenzen des Erregerstroms zu betreiben.

Beispielsweise wurden folgende Legierungszusammensetzungen hergestellt und an diesen Legierungen die in der nachstehenden Tabelle eingetragenen Meßwerte ermittelt:

**Tabelle**

| Co % | V % | Mo % | Cr % | B(160) T | Hc A/cm | Rho µOhmm |
|---|---|---|---|---|---|---|
| 10 | 3 | 3 | 0 | 2,03 | 1,74 | 0,511 |
| 15 | 0 | 2,5 | 3,5 | 2,01 | 2,57 | 0,531 |
| 15 | 0 | 1 | 4 | 2,02 | 2,82 | 0,532 |
| 15 | 0 | 3 | 3 | 2,02 | 2,60 | 0,499 |
| 15 | 0 | 2 | 2,5 | 2,06 | 2,92 | 0,469 |
| 15 | 0 | 2 | 4,5 | 1,98 | 2,43 | 0,587 |
| 15 | 3 | 3 | 0 | 2,02 | 1,74 | 0,531 |
| 15 | 2 | 2,5 | 0 | 2,07 | 2,45 | 0,450 |
| 15 | 3,5 | 1,5 | 0 | 2,03 | 2,14 | 0,503 |
| 15 | 4,5 | 2 | 0 | 1,98 | 1,39 | 0,600 |
| 15 | 2 | 4,5 | 0 | 2,03 | 1,92 | 0,442 |
| 15 | 3,5 | 4,5 | 0 | 2,01 | 0,94 | 0,578 |
| 15 | 2 | 2,5 | 2 | 2,01 | 1,96 | 0,568 |
| 20 | 2 | 2 | 2 | 2,02 | 2,51 | 0,605 |
| 20 | 3 | 3 | 0 | 2,02 | 2,24 | 0,543 |
| 30 | 2 | 0 | 0 | 2,33 | 2,64 | 0,324 |
| 30 | 0 | 2 | 0 | 2,28 | 7,10 | 0,210 |
| 30 | 0 | 2 | 2 | 1,92 | 3,25 | 0,468 |
| 25 | 4 | 0 | 0 | 2,16 | 2,10 | 0,483 |
| 25 | 2 | 2 | 0 | 2,16 | 2,89 | 0,431 |
| 20 | 2 | 0 | 0 | 2,10 | 1,83 | 0,291 |
| 20 | 0 | 2 | 0 | 2,17 | 2,56 | 0,298 |
| 20 | 2 | 0 | 2 | 2,06 | 1,04 | 0,511 |
| 15 | 4 | 0 | 0 | 2,06 | 1,09 | 0,397 |
| Hierin bedeuten: % = Gew.-% des Elementes, B(160)[T] = Induktion in Tesla bei Feldstärke von 160 A/cm Hc [A/cm] = Koerzitivfeldstärke Rho [µOhm*m] = spezifischer Widerstand | | | | | | |

## Patentansprüche

1. Verwendung einer weichmagnetischen Legierung auf Eisenbasis mit Kobalt zum Einsatz in magnetischen Schalt- oder Erregerkreisen, deren Koerzitivfeldstärke <= 3,2 A/cm und deren Sättigungsflußdichte > 1,9 Tesla beträgt, **dadurch gekennzeichnet**, daß die Legierung 6 - 30 Gew.-% Kobalt, 3 - 8 Gew.-% eines oder mehrerer der Elemente Chrom, Molybdän, Vanadium, Wolfram und als Rest Eisen, einschließlich herstellungsbedingter Verunreinigungen enthält.

2. Weichmagnetische Legierung nach Anspruch 1, **dadurch gekennzeichnet**, daß der Kobalt-Anteil der Legierung im Bereich von 10 bis 20 Gew.-% liegt.

3. Weichmagnetische Legierung nach den Ansprüchen 1 oder 2, **dadurch gekennzeichnet**, daß der Anteil der Elemente Chrom, Molybdän, Vanadium, Wolfram zwischen 4 und 8 Gew.-% liegt.

4. Weichmagnetische Legierung nach den Ansprüchen 1 bis 3, **dadurch gekennzeichnet**, daß der Anteil der Elemente Chrom, Molybdän, Vanadium und Wolfram im Bereich von 5 bis 8 Gew.-% liegt, so daS sich ein spezifischer Widerstand > 0,5 µOhm*m und eine Induktion von > 1,9 Tesla bei einer Feldstärke von 160 A/cm ergibt.
